# EUROPÄISCHE PATENTSCHRIFT

(11) **EP 0 407 887 B1**
(45) Veröffentlichungstag und Bekanntmachung des Hinweises auf die Patenterteilung: **17.01.1996**
(21) Anmeldenummer: 90112817.3
(22) Anmeldetag: 05.07.1990
(51) Int. Cl.: D01F 6/94

(54) **Polyphenylensulfid-Monofil für Papiermaschinensiebe**
Polyphenylensulfide monofil for papermachine fabric
Monofil de sulfure de polyphénylène pour toile de machine à papier

(30) Priorität: 08.07.1989 DE 3922501
(43) Veröffentlichungstag der Anmeldung: 16.01.1991
(73) Patentinhaber: HOECHST AKTIENGESELLSCHAFT, D-65926 Frankfurt am Main (DE)
(72) Erfinder: Freitag, Gerhard, Dr., D-6233 Kelkheim (Taunus) (DE)

(56) Entgegenhaltungen:
- EP-A- 0 189 895
- EP-A- 0 237 006
- PATENT ABSTRACTS OF JAPAN, Band 12, Nr. 198 (C-502)[3045], 8. Juni 1988; & JP-A-62 299 513

## Beschreibung

Die Erfindung betrifft eine Faser, insbesondere ein Monofil für Papiermaachinensiebe, die bzw. das aus Polyphenylensulfid besteht und verstreckt ist.

Ein derartiges Monofil. ist aus den EP-Patentanmeldungen 161 579, 221 691 und 292 186 bekannt. Übereinstimmend wird in diesen Patenten betont, daß ausschließlich aus Polyphenylensulfid bestehende Monofile sehr spröde und daher für viele Anwendungszwecke, so zum Beispiel als Monofile für Papiermaschinensiebe, ungeeignet sind. In diesen Patentanmeldungen werden daher Mischungen aus Polyphenylensulfid und anderen Polymeren, wie zum Beispiel Polyamiden oder Polyolefinen, beschrieben.

Der Erfindung liegt die Aufgabe zugrunde, eine Faser, insbesondere ein Monofil für Papiermaschinensiebe zur Verfügung zu stellen, die bzw. das ausschließlich aus Polyphenylensulfid besteht und dennoch eine hohe Längsfestigkeit und Knoten-Höchstzugkraft besitzt.

Diese Aufgabe wird erfindungagemäß dadurch gelöst, daß das Polyphenylensulfid ein Gemisch aus 60 bis 90 Gewichtsprozent eines hochmolekularen Polyphenylensulfids mit einem Melt-Flow-Index-Wert von höchstens 100, vorzugsweise höchstens 50, und 10 - 40 Gewichtsprozent eines niedermolekularen Polyphenylensulfids mit einem Melt-Flow-Index-Wert von mindestens 120, vorzugsweise mindestens 140, ist.

Hierbei ist der Melt-Flow-Index in g/10 min. gemessen, und zwar mit einem Zwick-Rheometer bei 315°C und einer Stempelbelastung von 5 kg, einem Düsenbohrungodurchmesser von 2,095nm und einer Düsenbohrungolänge von 8mm.

Von der Anmelderin wurde festgestellt, daß hochmolekulares, (also hochviskoses) Polyphenylensulfid zu Fasern großerLängsfestigkeit, jedoch geringer Knoten-Höchstzugkraft (Querfestigkeit) führt, wogegen bei Fasern aus niedermolekularem (niederviskosem) Polyphenylensulfid die Längsfestigkeit gering, die Knoten-Höchstzugkraft dagegen relativ groß ist.

Aus der EP-A-189,895 sind Mischungen aus drei Typen von Polyphenylensulfiden bekannt, die sich durch eine gute Verträglichkeit der Komponenten auszeichnen.

Aus der EP 237 006 A2 ist bereits bekannt, daß eine Mischung aus zwei Polyphenylensulfiden unterschiedlicher Molekulargewichte, also eine bimodale Molekulargewichtsverteilung, zu einer Erhöhung der Kristallisationstemperatur und zu einer Verbesserung der Steifigkeit, der Biegefestigkeit und der Kugeldruckfestigkeit gegenüber einem Polymer gleicher Schmelzviskosität führen soll. Die EP 237 006 A2 befaßt sich in erster Linie mit Kunststoff für dreidimensional isotrope Spritzgußteile. Wenn auch in dieser Druckschrift in einer größeren Aufzählung verschiedener Anwendungsbeispiele beiläufig Garne erwähnt werden, so schienen jedoch derartige bimodale Polyphenylensulfidgemische für uniaxial hochbelastbare Fasern (wie etwa Monofile in Papiermaschinensieben) ungeeignet, da durch das Zumischen der niederviskosen komponente ein Absinken der Längsfestigkeit der Fasern unvermeidlich schien.

Überraschenderweise hat sich nun gezeigt, daß die Festigkeit einer orientierend verstreckten Faser aus einer Polyphenylensulfid-Mischung mit der oben angegebenen bimodalen Molekulargewichtsverteilung annähernd die Festigkeit einer Faser aus dem hochmolekularen (hochviskosen) Polyphenylensulfid erreicht. Offensichtlich wird aufgrund der Verstreckung der Faser die feinheitsbezogene Höchstzugkraft der Faser durch das Zugeben von niedermolekularem Polyphenylensulfid entgegen aller Erwartung kaum beeinträchtigt. Gleichzeitig hat jedoch das Zugeben des niedermolekularen Polyphenylensulfids die vorteilhafte Wirkung, daß die relative Knoten-Höchstzugkraft sehr stark zunimmt.

Die erfindungsgemäß ausgebildete Faser besteht somit ausschließlich aus Polyphenylensulfid, d.h. sie enthält kein anderes faserbildendes Polymermaterial, so daß die vorteilhaften Eigenschaften dieses Polymers voll erhalten bleiben. Gegebenenfalls können aber Zusätze von Antioxidantien, Pigmenten, Farbstoffen oder ähnlichen, für die Herstellung synthetischer Fasern gebräuchlichen Zuschlagstoffen verwendet werden.

Vorzugsweise beträgt das Verstreckverhältnis 3:1 bis 5:1, das heißt, die Faser sollte weitgehend maximal verstreckt werden. Die Höchstzugkraftdehnung liegt dann meist zwischen 30 und 40%.

Die erfindungsgemäß ausgebildete Faser hat zweckmäßigerweise eine feinheitsbezogene Höchstzugkraft über 25 cN/tex und eine Knoten-Höchstzugkraft (DIN 53 842, Teil 1) von mindestens 60% dieses Wertes. Bei der Faser kann es sich sowohl um ein Multifilament wie auch um eine Spinnfaser handeln. Besonders vorteilhaft ist jedoch der Einsatz der Erfindung bei Monofilen, insbesondere für Papiermaschinensiebe. Der bevorzugte Durchmesserbereich der Monofile liegt bei 0,1 bis 1 mm, insbesondere 0,2 bis 1 mm, wenngleich die Erfindung auch bei Monofilen außerhalb dieses Durchmesserbereiches (mit einer unteren und oberen Durchmessergrenze von ungefähr 20 µm und 3 mm eingesetzt werden kann.

### Beispiel 1 (Vergleich)

Aus einem hochmolekularen Polyphenylensulfid mit eine MeltFlow-Index-Wert von 31 wurde ein Monofil eines Durchmessers von 0,40mm hergestellt, das eine feinheitsbezogene Höchstzugkraft von 32 cN/tex, eine Höchstzugkraftdehnung von 35% und eine relative Knoten-Höchstzugkraft von 54% besitzt.

### Beispiel 2 (Vergleich)

Aus einem niedermolekularen Polyphenylensulfid mit eine Melt-Flow-Index-Wert von 149 wurde ein Monofil eines Durchmessers von 0,40mm hergestellt, das eine feinheitsbezogene Höchstzugkraft von 18 cN/tex, eine Höchstzugkraftdehnung von 31% und eine relative Knoten-Höchstzugkraft von 94% besitzt.

### Beispiel 3

Aus einem Gemisch aus 70 Gewichtsprozent des Polyphenylensulfids gemäß Beispiel 1 und 30 Gewichtsprozent des Polyphenylensulfids gemäß Beispiel 2 wurde eine Monofil eines Durchmessers von 0,40mm hergestellt. Der Melt-Flow-Index- Wert dieses Gemischs beträgt 69. Das Monofil hat eine feinheitsbezogene Höchstzugkraft von 30 cN/tex, eine Höchstzugkraftdehnung von 35% und eine relative Knoten-Höchstzugkraft von 71%.

### Beispiel 4

Ein Monofil eines Durchmessers von 0,40mm wurde aus einem Gemisch aus 80 Gewichtsprozent eines hochmolekularen Polyphenylensulfids mit einem Melt-Flow-Index-Wert von 31 und 20 Gewichtsprozent eines niedermolekularen Polyphenylensulfids mit einem Melt-Flow-Index-Werts von 149 hergestellt. Für das Monofil ergab sich eine feinheitsbezogene Höchstzugkraft von 30 cN/tex, eine Höchstzugkraftdehnung von 32% und eine relative Knoten-Höchstzugkraft von 63%.

Bei allen Beispielen wurden die Monofile in der Weise hergestellt, daß sie durch Extrusion des Polyphenylensulfids bzw. der Polyphenylensulfid-Gemische bei einer Temperatur von 275 - 310°C ersponnen, die ausgesponnenen Monofile bei einer Temperatur von 90 - 200°C mit eine Verstreckverhältnis von 311 bis 5:1 ein- oder zweistufig verstreckt, die verstreckten Monofile bei einer Temperatur von 180 bis 260°C unter Zulassung eines Schrumpfes bis 10% thermofixiert wurden..

## Patentansprüche

1. Faser, insbesondere Monofil für Papiermaschinensiebe, die bzw. das aus Polyphenylensulfid besteht und verstreckt ist, dadurch **gekennzeichnet**, daß das Polyphenylensulfid ein Gemisch zweier Polyphenylensulfide ist, und aus 60 bis 90 Gewichtsprozent eines hochmolekularen Polyphenylensulfids mit einem MeltFlow-Index-Wert von höchstens 100 und 10 bis 40 Gewichtsprozent eines niedermolekularen Polyphenylensulfids mit einem Melt-Flow-Index-Wert von mindestens 120, besteht und daß die feinheitsbezogene Höchstzugkraft über 25 cN/tex liegt und . die Knoten-Höchstzugkraft mindestens 60% dieses Wertes beträgt, wobei der Melt-Flow-Index-Wert in g/10 min mit einem Zwick-Rheometer bei 315°C, einer Stempelbelastung von 5 kg, einem Düsenbohrungsdurchmesser von 2,095 mm und einer Düsenbohrungslänge von 8 mm gemessen wird.

2. Faser nach Anspruch 1, dadurch **gekennzeichnet**, daß der Melt-Flow-Index-Wert des hochmolekularen Polyphenylensulfids höchstens 50 beträgt.

3. Faser nach Anspruch 2, dadurch **gekennzeichnet**, daß der Melt-Flow-Index-Wert des niedermolekularen Polyphenylensulfids mindestens 140 beträgt.

4. Faser nach mindestens einem der vorhergehenden Ansprüche, dadurch **gekennzeichnet**, daß das Verstreckverhältnis der Faser 3:1 bis 5:1 beträgt.

5. Faser nach mindestens einem der vorhergehenden Ansprüche, dadurch **gekennzeichnet**, daß die Faser bei einer Temperatur von 180 bis 260°C unter einer Schrumpfzulassung bis 10% thermofixiert ist.

6. Faser nach mindestens einem der vorhergehenden Ansprüche, dadurch **gekennzeichnet**, daß der Durchmesser 0,1mm bis 1mm beträgt.

## Claims

1. A fiber, in particular a monofil for paper machine wires, which consists of polyphenylene sulfide and has been drawn, characterized in that the polyphenylene sulfide is a mixture of two polyphenylene sulfides, and consists of from 60 to 90 percent by weight of a high molecular weight polyphenylene sulfide having a melt flow index of not more than 100 and from 10 to 40 percent by weight of a low molecular weight polyphenylene sulfide having a melt flow index of not less than 120, and in that the tenacity is above 25 cN/tex and the knot strength is not less than 60% of this value, the melt flow index being measured in g/10 min with a Zwick rheometer at 315°C, under a load of 5 kg with a bore diameter of 2.095 mm and a bore length of 8 mm.

2. The fiber as claimed in claim 1, characterized in that the melt flow index of the high molecular weight polyphenylene sulfide is not more than 50.

3. The fiber as claimed in claim 2, characterized in that the melt flow index of the low molecular weight polyphenylene sulfide is not less than 140.

4. The fiber as claimed in at least one of the preceding claims, characterized in that the draw ratio of the fiber is from 3:1 to 5:1.

5. The fiber as claimed in at least one of the preceding claims, characterized in that the fiber has been heat set at a temperature of 180 to 260°C while a shrinkage of up to 10% is allowed.

6. The fiber as claimed in at least one of the preceding claims, characterized in that the diameter is from 0.1 mm to 1 mm.

## Revendications

1. Fibre, en particulier monofil pour toile pour machine à papier,laquelle ou bien lequel étant constitué de poly(sulfure de phénylène) ou étant étiré à partir de ce dernier, caractérisée en ce que le poly(sulfure de phénylène) est un mélange de deux poly(sulfures de phénylène) et est constituée de 60 à 90 % en poids d'un poly(sulfure de phénylène) à grande masse moléculaire, ayant un indice de fluidité au plus égal à 100, et de 10 à 40 % en poids d'un poly(sulfure de phénylène) à faible masse moléculaire, ayant un indice de fluidité d'au moins 120, et que la force de traction maximale, rapportée au titre, est supérieure à 25 cN/tex, et que la force de traction maximale au noeud est d'au moins 60 % de cette valeur, où l'indice de fluidité, en g/10 min, est mesuré à l'aide d'un Zwick-rhéomètre à pince à 315 °C, pour une charge de poinçon de 5 kg, un diamètre du trou de buse de 2,095 mm et une longueur du trou de buse de 8 mm.

2. Fibre selon la revendication 1, caractérisée en ce que l'indice de fluidité du poly(sulfure de phénylène) à grande masse moléculaire est au plus égal à 50.

3. Fibre selon la revendication 2, caractérisée en ce que l'indice de fluidité du poly(sulfure de phénylène) à faible masse moléculaire est d'au moins 140.

4. Fibre selon au moins l'une des revendications précédentes, caractérisée en ce que le rapport d'étirage de la fibre est de 3:1 à 5:1.

5. Fibre selon au moins l'une des revendications précédentes, caractérisée en ce que la fibre est thermofixée à une température de 180 à 260°C, en autorisant un retrait allant jusqu'à 10 %.

6. Fibre selon au moins l'une des revendications précédentes, caractérisée en ce que le diamètre est de 0,1 mm à 1 mm.
